# EUROPÄISCHE PATENTSCHRIFT

(11) **EP 1 908 855 B1**
(45) Veröffentlichungstag und Bekanntmachung des Hinweises auf die Patenterteilung: **01.04.2009**
(21) Anmeldenummer: 06021000.2
(22) Anmeldetag: 06.10.2006
(51) Int. Cl.: C22C 38/00, B05B 1/00, D04H 1/46

(54) **Düsenstreifen zur Textilbearbeitung**
Nozzle beam for the treatment of textile
Duse pour le traitement de textile

(43) Veröffentlichungstag der Anmeldung: 09.04.2008
(73) Patentinhaber: Groz-Beckert KG, 72458 Albstadt (DE)
(72) Erfinder: Büchle, Günther, 88339 Bad-Waldsee (DE)
(74) Vertreter: Rüger, Barthelt & Abel Patentanwälte

(56) Entgegenhaltungen:
- EP-A2- 1 053 792
- EP-A2- 1 236 809
- WO-A-02/064872
- WO-A-03/070378
- DE-A1- 4 212 966
- DE-A1- 19 941 729

## Beschreibung

Die Erfindung betrifft einen Düsenstreifen für eine Düsenzeile zur Textilbearbeitung, mit den Merkmalen des Oberbegriffs des Patentanspruchs 1.

Aus der Praxis und der DE-A-199 41 729 ist die Verfestigung von Vliesstoffen durch Wasserstrahlen bekannt. Dazu wird ein Wirrfasergelege, ein so genanntes Vlies, unter einer Düsenbalken mit einem Düsenstreifen bewegt, der eine Vielzahl von Düsen aufweist. Die Düsen haben dabei einen Durchmesser von beispielsweise 0,1 mm und sind in einer Reihe im Abstand von z.B. jeweils 1 mm angeordnet, wobei sich die Reihe über eine Länge von z.B. bis zu 7 m erstreckt. Durch diese Löcher werden feine Wasserstrahlen mit einem Druck von bis zu 200 bar in das Vlies gestrahlt, um die einzelnen Filamente miteinander zu verschlingen und einen Filz zu bilden.

Diese ausgesprochen große Anzahl von Löchern muss mit höchster Präzision gefertigt werden. Die Toleranzen für die Anordnung der Löcher und deren Durchmesser sollen häufig unter 2 µm liegen.

Solche Düsenstreifen unterliegen dem korrosiven Angriff des Wassers. Sie müssen dem Stand halten und werden deshalb in der Regel aus Edelstahl gefertigt. Dieser hat eine Härte von weniger als 46 HRC, was eine beschränkte Standfestigkeit ergibt. Mit der Zeit verändern sich die Geometrien der Düsenöffnungen, wodurch die Qualität der ausgesandten Wasserstrahlen sinkt. Es kann dann geschehen, dass der Wasserstrahl zu Tröpfchen zerstäubt, bevor er auf das Vlies trifft. Das Vlies wird dann nicht mehr wie gewünscht verfestigt.

Aus der EP-A-1 236 809 ist ein rostfreier Stahl mit hoher Härte bekannt. Es handelt sich um einen martensitischen Edelstahl mit hohem Chromgehalt, wobei ein Teil des Chroms als Chromnitrid vorliegt.

Davon ausgehend ist es Aufgabe der Erfindung, einen verbesserten Düsenstreifen zu schaffen.

Diese Aufgabe wird mit einem Düsenstreifen gelöst, der aus einem martensitischen gehärteten Stahl besteht.

Der verwendete Stahl ist härtbar und enthält Martensit, das durch das Härten erzeugt worden sein kann. Der Stahl weist eine Festigkeit über 46 HRC, beispielsweise zwischsen 52 bis 60 HRC auf. Die Düsenöffnungen können vor oder auch nach dem Härten in den Blechstreifen eingebracht werden. Es ist insbesondere möglich, mit gängigen Bearbeitungsverfahren die Düsenöffnungen in der gewünschten hohen Genauigkeit zu erzeugen. Der martensitische gehärtete Stahl gestattet es mit dem Düsenstreifen eine höhere Standzeit zu erzielen als es mit Düsenstreifen aus Edelstahl möglich ist.

Der gehärtete Stahl ist vorzugsweise ein hochlegierter Stahl, der außerdem, wie es bevorzugt wird, Kohlenstoff enthalten kann. Vorzugsweise wird die Stahlsorte X20Cr13 angewendet. Dieser Stahl kann durch Wärmebehandlung sowohl gehärtet als auch korrosionsträge gemacht werden. Damit behalten die Düsenöffnungen, insbesondere an ihrer Einströmseite ihre Form. Dies stellt langfristig eine hohe Strahlqualität sicher.

Weitere Einzelheiten vorteilhafter Ausführungsformen sind Gegenstand der Zeichnung, der Beschreibung oder von Ansprüchen. In der Zeichung ist ein Ausführungsbeispiel der Erfindung veranschaulicht. Es zeigen:
- Figur 1: einen Düsenbalken zur Verfestigung eines Vlieses in schematisierter Vorderansicht
- Figur 2: einen in den Düsenbalken eingebauten Düsenstreifen, in Draufsicht, und
- Figur 3: den Düsenstreifen nach Figur 2 in längs geschnittener ausschnittsweiser Darstellung.

Figur 1 veranschaulicht einen Düsenbalken 1 zur Erzeugung eines aus einzelnen scharfen Wasserstrahlen 2 bestehenden Vorhangs zur Verfestigung eines textilen Vlieses 3. Das Vlies 3 ist auf einer Unterlage 4 so gehalten, dass es von den Wasserstrahlen 2 getroffen wird, wenn es unter dem Düsenbalken 1 gelagert ist. Die Wasserstrahlen 2 dringen dabei in das Vlies 3 und verschlingen und verwirren die einzelnen Fasern miteinander.

Der Düsenbalken 1 enthält einen aus Blech bestehenden Düsenstreifen 5, der mit einer Reihe oder mehreren Reihen Düsenöffnungen 6 versehen ist. Beispielsweise sind alle Düsenöffnungen 6 auf einer geraden Linie angeordnet, die sich auf dem etwa 25 mm breiten und bis zu 7 m langen Düsenstreifen 5 über dessen gesamte Länge erstreckt. Es ist auch möglich, dass sich die Düsenöffnungen 6 nur auf einen Teilbereich, den perforierten Bereich, eines Düsenstreifens 5 erstrecken. Die Durchmesser der einzelnen Löcher liegen im Bereich von 80 µm bis 200 µm. Die Lochdichte beträgt beispielsweise 40 Löcher pro Zoll (16 Löcher pro Zentimeter). Sind mehrere Reihen von Düsenöffnungen vorhanden, liegt der Reihenabstand z.B. zwischen 0,8 mm und 1,2 mm. Die Lochdurchmesser sind bis auf geringe Toleranzen von beispielsweise weniger als 2 *µ*m entlang des Düsenstreifens 5 einheitlich.

Figur 3 veranschaulicht einen Längsschnitt durch den Düsenstreifen 5. Die Düsenöffnungen 6 sind im Ausführungsbeispiel nach Figur 3 untereinander gleich. Abhängig von den Produktanforderungen des zu erzeugenden Vlieses können, Düsenöffnungen 6 unterschiedlicher Form und Größe Anwendung finden, Sie weisen an ihrer Einströmseite jeweils einen zylindrischen Abschnitt 7 und an ihrer Ausströmseite einen trichterförmigen, beispielsweise konischen Abschnitt 8 auf. Die Übergänge zwischen den Abschnitten 7, 8 können geglättet und somit kantenfrei sein.

Der Düsenstreifen 5 besteht aus einem martensitischen gehärteten Stahl, beispielsweise X20Cr13. Dieser Stahl ist martensitisch härtbar und weitestgehend korrosionsbeständig. Die Korrosionsbeständigkeit wird durch die Wärmebehandlung nur unwesentlich beeinflusst. Sie bleibt erhalten. Die Martensitstruktur ist im Schliffbild unter geeigneter Vergrößerung, z.B. 1:200, erkennbar. Der Stahl enthält vorzugsweise wenig oder keine Austenitbildner, wie z.B. Nickel. Im Randbereich bzw. oberflächennahen Bereich ist die Martensitstruktur mit Stickstoff angereichert.

Bei Betrieb des Düsenbalkens 1 stehen an der Einlaufseite des Düsenstreifens 5, an die sich die zylindrischen Abschnitte 7 der Düsenöffnungen 6 anschließen, Wasser mit einem Druck zwischen 30 bar und 200 bar oder in einigen wenigen Fällen auch mehr als 200 bar an. In den zylindrischen Abschnitten 7 der Düsenöffnungen 6 entstehen dadurch Wasserstrahlen, die aus den trichterförmigen Abschnitten 8 frei austreten und eine Strecke von wenigen Millimetern bis zu einigen Zentimetern durch die Luft schießen, ohne in Einzeltröpfchen zu zerfallen. Bevor die Wasserstrahlen zerstäuben treffen sie auf das Vlies 3 und bewirken dort die Verfestigung. Die Qualität des erzeugten Wasserstrahls und seine Wirkung hinsichtlich der Umordnung und Verwirbelung der Fasern ist wesentlich von der Genauigkeit der Geometrie der Düsenöffnungen 6 abhängig. Durch die Verwendung eines korrosionsfesten martensitischen Stahls wird auch nach längerem Betriebs des Düsenbalkens 1 die Geometrie der Düsenöffnungen 6 nicht wesentlich verschlechtert, so dass die Strahlqualität über lange Zeit erhalten bleibt. Insbesondere bleibt die zylindrische Geometrie der zylindrischen Abschnitte lange weitgehend erhalten.

Bei speziellen Anwendungsfällen, kann das Wasser unter Druck auf den Düsenstreifen 5 an der Seite des Düsenstreifens 5 anliegen, der die trichterförmigen Abschnitte 8 aufweist. Diese bilden dann Einlauföffnungen für das Wasser welches im weiteren Verlauf durch die zylindrischen Abschnitte 7 gebündelt wird. Ansonsten hat ein so eingesetzter Düsenstreifen die gleiche wirkungsweise wie oben beschrieben,

Ein Düsenbalken zur Wasserstrahlverfestigung eines Vlieses 3 weist an seinem dem Vlies 3 zugewandten Seite eine Öffnung auf, in die ein Düsenstreifen 5 eingesetzt ist. Dieser weist zumindest eine Reihe von Düsenöffnungen 6 auf, durch die zueinander parallele, auf das Vlies 3 gerichtete Wasserstrahlen 2 erzeugt werden, die zur Vliesverfestigung dienen. Der Düsenstreifen 5 ist aus einem martensitischen gehärteten Stahl ausgebildet, wobei die Oberfläche eine hohe Korrosionsbeständigkeit aufweist.

### Bezugszeichenliste:

- 1: Düsenbalken
- 2: Wasserstrahlen
- 3: Vlies
- 4: Unterlage
- 5: Düsenstreifen
- 6: Düsenöffnungen
- 7, 8: Abschnitte

## Patentansprüche

1. Düsenstreifen (5) für einen Düsenbalken zur Textilbearbeitung, insbesondere zur Filzherstellung durch Wasserstrahlverfestigung,
mit einem Blechstreifenabschnitt, der eine Anzahl von Düsenöffnungen (6) aufweist,
**dadurch gekennzeichnet,**
**dass** der Blechstreifenabschnitt aus einem martensitischen gehärteten Stahl besteht mit einer Festigkeit größer 46 HRC und Stickstoffanteilen im Randbereich.

2. Düsenstreifen nach Anspruch 1, **dadurch gekennzeichnet, dass** der Stahl thermisch gehärtet ist.

3. Düsenetreifen nach Anspruch 1, **dadurch gekennzeichnet, dass** der gehärtete Stahl eine Härte von über 53 HRC aufweist.

4. Düsenstreifen nach Anspruch 1, **dadurch gekennzeichnet, dass** der gehärtete Stahl eine Härte von über, 50 HRC aufweist.

5. Düsenstreifen nach Anspruch 1, **dadurch gekennzeichnet, dass** der Stahl ein hochlegierter Stahl ist.

6. Düsenstreifen nach Anspruch 1, **dadurch gekennzeichnet, dass** der Stahl kohlenstoffhaltig ist.

7. Düsenstreifen nach Anspruch 1, **dadurch gekennzeichnet, dass** der Stahl X20Cr13 ist.

8. Düsenstreifen nach Anspruch 1, **dadurch gekennzeichnet, dass** der Stahl ein teilweise austenitisches und daneben ein martensitisches Gefüge aufweist.

9. Düsenstreifen nach Anspruch 1, **dadurch gekennzeichnet, dass** die Düsenöffnungen (6) einströmseitig einen zylindrischen Abschnitt (7) und im Anschluss daran einen sich trichterförmig erweiternden Abschnitt (8) aufweisen.

## Claims

1. Nozzle strip (5) for a jet beam for textile processing, in particular for felt production by means of water entanglement,
with a sheet metal strip section, which has a plurality of nozzle openings (6), **characterised in that**
the sheet metal strip section is made of a maraging steel with a strength higher than 46 HRC and nitrogen components in the edge region.

2. Nozzle strip according to claim 1, **characterised in that** the steel is thermally hardened.

3. Nozzle strip according to claim 1, **characterised in that** the hardened steel has a hardness of more than 53 HRC.

4. Nozzle strip according to claim 1, **characterised in that** the hardened steel has a hardness of more than 50 HRC.

5. Nozzle strip according to claim 1, **characterised in that** the steel is a high-alloy steel.

6. Nozzle strip according to claim 1, **characterised in that** the steel contains carbon.

7. Nozzle strip according to claim 1, **characterised in that** the steel is X20Cr13.

8. Nozzle strip according to claim 1, **characterised in that** the steel has a partially austenitic and additionally a martensitic structure.

9. Nozzle strip according to claim 1, **characterised in that** the nozzle openings (6) have a cylindrical section (7) on the inflow side and adjoining this have a section (8) widening in a funnel-shape.

## Revendications

1. Bande de gicleurs (5) pour une rampe de gicleurs qui est destinée au traitement de textiles, notamment à la production de feutre par compactage à l'eau, et qui comprend une partie de bande en tôle percée d'un certain nombre d'orifices de gicleur (6), **caractérisée en ce que** la partie de bande en tôle est en acier martensitique durci, de dureté supérieure à 46 HRC, et présente en zone marginale de l'azote.

2. Bande de gicleurs selon la revendication 1, **caractérisée en ce que** l'acier est durci par traitement thermique.

3. Bande de gicleurs selon la revendication 1, **caractérisée en ce que** l'acier durci présente une dureté dépassant 53 HRC.

4. Bande de gicleurs selon la revendication 1, **caractérisée en ce que** l'acier durci présente une dureté dépassant 50 HRC.

5. Bande de gicleurs selon la revendication 1, **caractérisée en ce que** l'acier est fortement allié.

6. Bande de gicleurs selon la revendication 1, **caractérisée en ce que** l'acier est à teneur en carbone.

7. Bande de gicleurs selon la revendication 1, **caractérisée en ce que** l'acier est de l'acier X20Cr13.

8. Bande de gicleurs selon la revendication 1, **caractérisée en ce que** l'acier présente une structure en partie austénitique et en plus martensitique.

9. Bande de gicleurs selon la revendication 1, **caractérisée en ce que** les orifices de gicleur (6) présentent du côté entrée une section cylindrique (7) suivie d'une section (8) en forme d'entonnoir.
